# EUROPÄISCHE PATENTSCHRIFT

(11) **EP 2 235 244 B1**
(45) Veröffentlichungstag und Bekanntmachung des Hinweises auf die Patenterteilung: **26.09.2012**
(21) Anmeldenummer: 09700898.1
(22) Anmeldetag: 05.01.2009
(51) Int. Cl.: D02G 3/44, D02G 3/04

(54) **Verfahren zur Herstellung eines textilen Artikels unter Verwendung eines Stapelfasergarns und textiler Artikel**
Method for producing a textile article comprising a staple fibre yarn and textile article
Procédé de fabrication d'un article textile comprenant un fil discontinu et article textile

(30) Priorität: 10.01.2008 EP 08000338
(43) Veröffentlichungstag der Anmeldung: 06.10.2010
(73) Patentinhaber: Teijin Aramid GmbH, 42103 Wuppertal (DE)
(72) Erfinder: ZUMLOH-NEBE, Regine Maria, 42115 Wuppertal (DE); HAHN, Christoph Jörg, 42119 Wuppertal (DE)
(74) Vertreter: Heimann, Anette
(86) Internationale Anmeldenummer: PCT/EP2009/050021
(87) Internationale Veröffentlichungsnummer: WO 2009/087123

(56) Entgegenhaltungen:
- EP-A- 1 862 572
- WO-A-02/052077
- WO-A-2004/033774

## Beschreibung

Die vorliegende Erfindung betrifft ein Verfahren zur Herstellung eines textilen Artikels und einen textilen Artikel.

Textile Artikel aus Stapelfasergarn, das aus Aramidstapelfasern hergestellt wurde, sind aus EP-B 1 099 088 bekannt. Derartige Artikel, wie z.B. Handschuhe, weisen eine hohe Abriebfestigkeit und eine hohe Schnittfestigkeit auf, sind jedoch wegen der darin verarbeiteten hochwertigen Aramidfasern entsprechend teuer.

Ein Verfahren gemäß dem Oberbegriff nach Anspruch 1 ist aus WO-A-02/052077 bekannt. Das Dokument Lehrt, dass in einem Stapelfasergarn bis zu 40 Gew.-% der hoch-schnittfesten Stapel fasern durch synthetische Stapelfasern ersetzt werden können. EP-A- 1 862 572 Lehrt ein gewichtsverhältnis von g5:5 bis 50:50 ohne Aussagen über die Abriebfestigkeit.

Daher stellt sich die vorliegende Erfindung die Aufgabe, textile Artikel zur Verfügung zu stellen, die günstiger angeboten werden können, ohne jedoch an Abriebfestigkeit zu verlieren.

Diese Aufgabe wird gelöst durch ein Verfahren zur Herstellung eines textilen Artikels unter Verwendung eines Stapelfasergarns umfassend mindestens einen Zwirn, wobei der Zwirn eine Mischung aus ersten Stapelfasern und zweiten Stapelfasern umfasst, wobei die ersten Stapelfasern aus hochfesten Filamenten hergestellt sind, die eine Reißfestigkeit von mindestens 80 cN/tex aufweisen, die zweiten Stapelfasern einen Schrumpf im Bereich von 5 % bis 50 % aufweisen, das Gewichtsverhältnis der ersten Stapelfasern zu den zweiten Stapelfasern in dem mindestens einen Zwirn A : B beträgt, und A : B im Bereich von 5 : 95 bis 45 : 55 liegt, wobei das Verfahren eine Schrumpfung umfasst, und die Schrumpfung
- entweder am Stapelfasergarn durchgeführt wird, wonach aus dem geschrumpften Stapelfasergarn der Artikel hergestellt wird,
- oder an dem das ungeschrumpfte Stapelfasergarn enthaltenden Artikel durchgeführt wird.

Überraschenderweise weist der erfindungsgemäße textile Artikel eine Abriebfestigkeit auf, die ähnlich hoch oder sogar höher ist als die eines entsprechend hergestellten textilen Artikels, dessen Stapelfasergarn ausschließlich aus ersten Stapelfasern besteht, wobei der erfindungsgemäße Artikel angesichts seines Anteils an ersten Stapelfasern aus hochfesten Filamenten, der wegen des Verhältnisses A : B im Bereich von 5 : 95 bis 45 : 55 immer kleiner ist als der Anteil der zweiten Stapelfasern, dennoch eine Schnittfestigkeit aufweist, deren Abnahme im Vergleich zu einem Vergleichsartikel, der ausschließlich aus den ersten Stapelfasern aus hochfesten Filamenten hergestellt ist, überraschend gering ist.

Daher gehört neben dem vorstehend bezeichneten Verfahren zur Herstellung eines textilen Artikels auch der nach diesem Verfahren hergestellte textile Artikel zur vorliegenden Erfindung.

Somit macht die vorliegende Erfindung erstmals textile Artikel zugänglich, die - weil die im erfindungsgemäßen Artikel enthaltenen zweiten Stapelfasern deutlich billiger sind als die ersten Stapelfasern - entsprechend günstiger angeboten werden können. Dabei ist in einer bestimmten Ausführungsform des erfindungsgemäßen textilen Artikels die Abriebfestigkeit um 81 % erhöht, wobei die Schnittfestigkeit nur um 11 % niedriger ist als in einem in gleicher Weise hergestellten textilen Artikel aus einem Stapelfasergarn, dessen Stapelfasern ausschließlich aus ersten Stapelfasern aus hochfesten Filamenten bestehen (A : B = 100 : 0).

Das Stapelfasergarn umfasst mindestens einen Zwirn, wobei der Zwirn eine Mischung aus ersten und zweiten Stapelfasern umfasst. Dies bedeutet im Rahmen der vorliegenden Erfindung, dass in jedem Volumenelement des Stapelfasergarns eine innige Vermischung der ersten und zweiten Stapelfasern vorliegt, sodass das Stapelfasergarn im wesentlichen frei von jeglicher Kern/Mantel-Struktur hinsichtlich der ersten und zweiten Stapelfasern ist und vorzugsweise gänzlich frei von jeglicher Kern/Mantel-Struktur hinsichtlich der ersten und zweiten Stapelfasern ist.

Das Stapelfasergarn umfasst mindestens einen Zwirn, der erste Stapelfasern umfasst, die aus hochfesten Filamenten hergestellt sind, die eine Reißfestigkeit von mindestens 80 cN/tex aufweisen. Unterhalb einer Reißfestigkeit von 80 cN/tex ist die Schnittfestigkeit des aus dem Stapelfasergarn hergestellten textilen Artikels zu gering. Vorzugsweise sind die ersten Stapelfasern des Stapelfasergarns aus hochfesten Filamenten hergestellt, die eine Reißfestigkeit von mindestens 120 cN/tex, besonders bevorzugt von mindestens 150 cN/tex und ganz besonders bevorzugt von 190 cN/tex aufweisen.

Die ersten Stapelfasern können durch Reißen entsprechender hochfester Filamente hergestellt werden, wodurch erste Stapelfasern mit einer durch den Reißprozess bedingten Längenverteilung resultieren. Alternativ können die ersten Stapelfasern durch Schneiden entsprechender hochfester Filamente hergestellt werden, wodurch erste Stapelfasern mit einer einheitlichen Länge resultieren, die vorzugsweise im Bereich von 10 mm bis 200 mm und besonders bevorzugt im Bereich von 30 bis 60 mm liegt.

In einer bevorzugten Ausführungsform sind die ersten Stapelfasern ausgewählt aus mindestens einer der Gruppen umfassend Aramidstapelfasern, Polybenzoxazolstapelfasern und Polybenzothiazolstapelfasern. Dies bedeutet im Rahmen der vorliegenden Erfindung, dass die ersten Stapelfasern entweder nur aus Aramidstapelfasern oder nur aus Poybenzoxazolstapelfasem oder nur aus Polybenzothiazolstapelfasern ausgewählt sind.

Ferner bedeutet dies im Rahmen der vorliegenden Erfindung, dass die ersten Stapelfasern auch aus einer Mischung von Aramidstapelfasern mit Polybenzoxazol - und/oder Polybenzothiazolstapelfasern bestehen können.

Im Rahmen der vorliegenden Erfindung bedeuten Aramidstapelfasern Stapelfasern, die aus Aramiden, d.h. aus aromatischen Polyamiden hergestellt sind, worin mindestens 85 % der Amid (-CO-NH-) Bindungen direkt an zwei aromatische Ringe gebunden sind. Ein für die vorliegende Erfindung besonders bevorzugtes aromatisches Polyamid ist Poly-para-phenylenterephthalamid, ein Homopolymer, das aus der mol:mol Polymerisation von para-Phenylendiamin und Terephthalsäuredichlorid resultiert. Ferner sind für die vorliegende Erfindung als aromatische Polyamide Copolymere geeignet, die zusätzlich zu para-Phenylendiamin und Terephthalsäuredichlorid kleine Anteile anderer Diamine und/oder anderer Dicarbonsäurechloride in der Polymerkette eingebaut enthalten. Dabei gilt als allgemeine Regel, dass bezogen auf para-Phenylendiamin und Terephthalsäuredichlorid die andere Diamine und/oder anderen Dicarbonsäurechloride mit einem Anteil von bis zu 10 mol-% in der Polymerkette eingebaut sein können.

Im Stapelfasergarn können die darin eingesetzten ersten Stapelfasern, also z.B. auch die Aramidstapelfasern, neuwertige Stapelfasern sein. Jedoch können im Stapelfasergarn ebenso erste Stapelfasern, also z.B. auch Aramidstapelfasern, aus bis zu 100 Gew.-% recycelten Stapelfasern eingesetzt werden.

Im Rahmen der vorliegenden Erfindung bedeuten Polybenzoxazolstapelfasern und Polybenzothiazolstapelfasern Stapelfasern, die aus Polybenzoxazolen bzw. aus Polybenzothiazolen hergestellt sind, d.h. aus Polymeren mit den im folgenden dargestellten Struktureinheiten, worin die an den Stickstoff gebundenen aromatischen Gruppen vorzugsweise carbocyclisch sind, wie in den Struktureinheiten dargestellt. Jedoch können besagte Gruppen auch heterocyclisch sein. Ferner sind die an den Stickstoff gebundenen aromatischen Gruppen vorzugsweise sechsgliedrige Ringe, wie in den Struktureinheiten dargestellt. Jedoch können besagte Gruppen auch als kondensierte (fused) oder nicht-kondensierte (unfused) polycyclische Systeme ausgebildet sein.

In einer bevorzugten Ausführungsform weist das Stapelfasergarn erste Stapelfasern mit einem Titer im Bereich von 0,1 dtex bis 10 dtex, besonders bevorzugt im Bereich von 0,5 dtex bis 5 dtex und insbesondere im Bereich von 0,5 dtex bis 2,5 dtex auf.

Das Stapelfasergarn weist zweite Stapelfasern auf, die einen Schrumpf im Bereich von 5 % bis 50 % aufweisen. Unterhalb eines Schrumpfes von 5 % ist die Schnittfestigkeit des aus dem erfindungsgemäßen Stapelfasergarn hergestellten textilen Artikels zu gering. Oberhalb eines Schrumpfes von 50 % ist der geschrumpfte textile Artikel zu steif und bietet einen zu geringen Tragekomfort.

Vorzugsweise weisen die zweiten Stapelfasern einen Schrumpf im Bereich von 7 % bis 40 %, besonders bevorzugt im Bereich von 8 % bis 35 % und ganz besonders bevorzugt im Bereich von 9 % bis 30 % auf.

Die zweiten Stapelfasern können durch Reißen entsprechender Filamente mit dem erfindungsgemäß geforderten Schrumpf hergestellt werden, wodurch zweite Stapelfasern mit einer durch den Reißprozess bedingten Längenverteilung resultieren. Alternativ können die zweiten Stapelfasern durch Schneiden entsprechender Filamente mit dem erfindungsgemäß geforderten Schrumpf hergestellt werden, wodurch zweite Stapelfasern mit einer einheitlichen Länge resultieren, die vorzugsweise im Bereich von 10 mm bis 200 mm und besonders bevorzugt im Bereich von 30 bis 60 mm liegt.

In einer weiteren bevorzugten Ausführungsform sind die zweiten Stapelfasern thermoplastische Stapelfasern, die vorzugsweise aus mindestens einer der Gruppen umfassend Polyacrylnitrilstapelfasern und Polyetheretherketonstapelfasern ausgewählt sind. Dies bedeutet im Rahmen der vorliegenden Erfindung, dass die zweiten Stapelfasern vorzugsweise entweder nur aus Polyacrylnitrilstapelfasern oder nur aus Polyetheretherketonstapelfasern ausgewählt sind. Ferner bedeutet dies im Rahmen der vorliegenden Erfindung, dass die zweiten Stapelfasern in einer weiteren bevorzugten Ausführungsform aus einer Mischung von Polyacrylnitrilstapelfasern mit Polyetheretherketonstapelfasern bestehen können, wobei mit steigendem Anteil an Polyetheretherketonstapelfasern die Hitzebeständigkeit des aus dem erfindungsgemäßen Stapelfasergarn hergestellten erfindungsgemäßen textilen Artikels steigt.

Im Rahmen der vorliegenden Erfindung bedeuten Polyacrylnitrilstapelfasern Stapelfasern, die aus einem Polymer hergestellt sind, das zu mindestens 85 Gew.-% aus Acrylnitrileinheiten besteht, wobei die restlichen bis zu 15 Gew.-% ethylenische Monomere sein können, die - einzeln oder im Gemisch - mit Acrylnitril copolymerisierbar sind, wie z.B. Ester der Acrylsäure und Methacrylsäure (Methylacrylat, Ethylacrylat, Methylmethacrylat, Ethylmethacrylat usw.), Vinylacetat, Vinylchlorid, Vinylidenchlorid, Acrylamid, Methacrylamid oder Methacrylnitril.

Im Rahmen der vorliegenden Erfindung bedeuten Polyetheretherketonstapelfasern Stapelfasern, die aus einem Polymer hergestellt sind, worin Phenylreste über Ether- bzw. Ketogruppen in einer Sequenz verknüpft sind, worin auf zwei Etherverknüpfungen eine Ketoverknüpfung folgt.

In einer bevorzugten Ausführungsform weist das Stapelfasergarn zweite Stapelfasern mit einem Titer im Bereich von 0,1 dtex bis 20 dtex, besonders bevorzugt im Bereich von 0,5 dtex bis 5 dtex und insbesondere im Bereich von 0,9 dtex bis 2,5 dtex auf.

Das Stapelfasergarn umfasst mindestens einen Zwirn, vorzugsweise zwei oder drei oder 4 Zwirne.

Vorzugsweise hat jeder der Zwirne einen Titer im Bereich von 100 dtex bis 10000 dtex, besonders bevorzugt in einem Bereich von 120 dtex bis 5000 dtex und insbesondere in einem Bereich von 200 dtex bis 2000 dtex und entsprechende Nm-Werte (Nm = 1000/tex).

In einer bevorzugten Ausführungsform liegt A : B im Bereich von 10 : 90 bis 40 : 60.

Das Stapelfasergarn kann im Prinzip durch jedes Verfahren zur Herstellung eines Stapelfasergarns hergestellt werden, wie z.B. durch ein Verfahren umfassend die Schritte
a) Zur Verfügung stellen von ersten Stapelfasern und zweiten Stapelfasern, wobei die ersten Stapelfasern aus hochfesten Filamenten hergestellt sind, die eine Reißfestigkeit von mindestens 80 cN/tex aufweisen, und wobei die zweiten Stapelfasern einen Schrumpf im Bereich von 5 % bis 50 % aufweisen.
b) Mischen der ersten und zweiten Stapelfasern durch Herstellen eines Vorbandes, wobei das Mischen so durchgeführt wird, dass in jedem Volumenelement des herzustellenden Stapelfasergarns eine innige Vermischung der ersten und zweiten Stapelfasern vorliegt, sodass das resultierende Stapelfasergarn im wesentlichen frei von jeglicher Kern/Mantel-Struktur hinsichtlich der ersten und zweiten Stapelfasern ist, und wobei das Gewichtsverhältnis von ersten Stapelfasern : zweiten Stapelfasern im Bereich von 5 : 95 bis 45 : 55, vorzugsweise im Bereich von 10: 90 bis 40 : 60 liegt, und
c) Verspinnen des in Schritt b) resultierenden Vorbandes zu mindestens einem Zwirn.

Dabei haben die vorstehend genannten Verfahrensmerkmale die eingangs bei der Beschreibung des Stapelfasergarns erläuterte entsprechende Bedeutung.

Im erfindungsgemäßen Verfahren wird die Schrumpfung durch Erwärmen des Stapelfasergarns bei einer Schrumpftemperatur Tₛ durchgeführt, die oberhalb der Glastemperatur T_{g} und unterhalb der Schmelztemperatur Tₘ des Materials liegt, aus dem die zweiten Stapelfasern bestehen. Dabei kann die Schrumpfung in einer trockenen, dampfgesättigten oder nassen Atmosphäre durchgeführt werden, d.h. als Heißluft-, Stattdampf- oder Kochschrumpf.

Wird die Schrumpfung des Stapelfasergarns vor seiner Verarbeitung zum erfindungsgemäßen textilen Artikel durchgeführt, kann sich das Stapelfasergarn während der Schrumpfung auf einer Spule befinden, die sich in einer der vorstehend genannten Atmosphären befindet. Alternativ kann das Stapelfasergarn von der Spule abgewickelt werden und durch eine der genannten Atmosphären geführt werden.

Wird die Schrumpfung an dem das Stapelfasergarn enthaltenden Artikel durchgeführt, wird der erfindungsgemäße textile Artikel, der das Stapelfasergarn enthält, in eine der genannten Atmosphären eingebracht und im genannten Temperaturbereich die Schrumpfung des Stapelfasergarns ausgelöst.

Wie bereits erwähnt, wird die Schrumpfung im erfindungsgemäßen Verfahren zur Herstellung eines textilen Artikels bei einer Schrumpftemperatur Tₛ durchgeführt, die im Bereich T_{g} < Tₛ < Tₘ liegt. Für eine Vielzahl der die zweiten Stapelfasern bildenden Materialien, insbesondere für thermoplastische Polymere erstreckt sich Tₛ in einem Bereich von 100 °C bis 150 °C, insbesondere in einem Bereich von 110 °C bis 140 °C, weshalb die genannten Bereiche im erfindungsgemäßen Verfahren bevorzugt bzw. besonders bevorzugt werden.

Damit im erfindungsgemäßen Verfahren zur Herstellung des erfindungsgemäßen textilen Artikels die Schrumpfung in ausreichendem Maße stattfindet, genügt für eine Vielzahl der die zweiten Stapelfasern bildenden Materialien, insbesondere für thermoplastische Polymere eine Schrumpfzeit tₛ im Bereich von 20 Sekunden bis 700 Sekunden, insbesondere von 30 Sekunden bis 240 Sekunden und ganz besonders bevorzugt von 50 Sekunden bis 180 Sekunden.

Die Verwendung des Stapelfasergarns im erfindungsgemäßen Verfahren zur Herstellung eines textilen Artikels kann in Gestalt irgend eines der bekannten Verfahren erfolgen, mit denen aus Stapelfasergarnen textile Artikel hergestellt werden, vorzugsweise jedoch durch Stricken, Wirken, Flechten oder Weben.

Erfolgt im erfindungsgemäßen Verfahren zur Herstellung eines textilen Artikels die Verwendung des Stapelfasergarns durch Stricken, so geschieht das Stricken vorzugsweise mit einem Nadelabstand von 7 gg bis 18 gg (1 gg bedeutet 1 Nadel pro 2,54 cm) und einer Maschendichte in Reihe im Bereich von 3 pro cm bis 12 pro cm und in Stäbchen im Bereich von 3 pro cm bis 12 pro cm.

Bei der Herstellung des erfindungsgemäßen Artikels kann beispielsweise das Stapelfasergarn aus nur einem Zwirn z.B. einer Strick-, Wirk-, Flecht- oder Webvorrichtung zugeführt werden. Jedoch kann auch ein Stapelfasergarn aus zwei oder drei oder vier Zwirnen einer der besagten Vorrichtungen zugeführt werden, wobei die zwei, drei oder vier Zwirne der Vorrichtung parallel zugeführt werden können. Alternativ können die zwei, drei oder vier Zwirne zuerst umeinander gezwirnt werden und danach der Vorrichtung zugeführt werden, die den erfindungsgemäßen textilen Artikel fertigt.

Die der vorliegenden Erfindung zugrunde liegende Aufgabe wird schließlich gelöst durch einen textilen Artikel, der nach dem erfindungsgemäßen Verfahren hergestellt wurde.

In bevorzugten Ausführungen ist der erfindungsgemäße textile Artikel ein Handschuh, eine Schürze, eine Hose, eine Jacke, eine Manschette, ein Schlauch, eine Schlauchumhüllung oder ein vandalismusresistenter Artikel.

Die vorliegende Erfindung wird in den folgenden Beispielen näher erläutert.

### Beispiel 1a

Als erste Stapelfasern werden 50 mm lange p-Aramidstapelfasern (Typ 1072 von Teijin Aramid), die durch Schneiden von p-Aramid Filamentgarn (Typ 1012 von Teijin Aramid) mit einem Filamenttiter von 1,7 dtex hergestellt wurden, zur Verfügung gestellt.

Als zweite Stapelfasern werden 50 mm lange Polyacrylnitril-Stapelfasern (Typ SHK1,3/50 der Fa. Dyvertex), die durch Schneiden von Polyacrylnitril Filamentgarn mit einem Filamenttiter von 1,3 dtex hergestellt wurden, zur Verfügung gestellt. Die Polyacrylnitril-Stapelfasern weisen einen nach DIN 53866, Teil 3 (März 1979) bei einer Schrumpfzeit von 15 Minuten, einer Schrumpftemperatur von 190 °C und mit einer Vorspannung von 240 mg gemessenen Schrumpf von 19,1 % auf.

30 Gewichtsteile der ersten Stapelfasern werden mit 70 Gewichtsteilen der zweiten Stapelfasern durch Bandmischung innig gemischt und ein Stapelfasergarn hergestellt, das aus einem Zwirn mit Nm 28/1 (36 tex) besteht. Vier dieser Zwirne werden umeinander gezwirnt, einer Strickmaschine zugeführt und zu einem Handschuh verstrickt, wobei der Nadelabstand 7 gg (7 Nadeln pro 2,54 cm), die Maschendichte des Handschuhs vor dem Schrumpfen in Reihe 3,5 pro cm und in Stäbchen 3,5 pro cm beträgt.

### Beispiel 1b

Beispiel 1b wird wie Beispiel 1a durchgeführt mit dem Unterschied, dass bei der Herstellung des Handschuhs ein Zwirn mit Nm 28/1 (36 tex) der Strickmaschine zugeführt wird, der Nadelabstand 13 gg (13 Nadeln pro 2,54 cm) beträgt und die Maschendichte des Handschuhs vor dem Schrumpfen in Reihe 8 pro cm und in Stäbchen 6 pro cm beträgt.

### Vergleichsbeispiel V1

50 mm lange p-Aramidstapelfasern (Typ 1072 von Teijin Aramid) werden durch Schneiden von p-Aramid Filamentgarn (Typ 1012 von Teijin Aramid) mit einem Filamenttiter von 1,7 dtex hergestellt.

Aus dem o.g. Stapelfasern wird ein Stapelfasergarn hergestellt, das aus einem Zwirn mit Nm 28/1 (36 dtex) besteht. Vier dieser Zwirne werden umeinander gezwirnt, einer Strickmaschine zugeführt und zu einem Handschuh verstrickt, wobei der Nadelabstand 7gg (7 Nadeln pro 2,54 cm), die Maschendichte in Reihe 3,5 pro cm und in Stäbchen 3,5 pro cm beträgt.

### Vergleichsbeispiel V2

Vergleichsbeispiel V2 wird wie Vergleichsbeispiel V1 durchgeführt mit dem Unterschied, dass ein Zwirn der Strickmaschine zugeführt wird, der Nadelabstand 13gg und die Maschendichte in Reihe 8 pro cm und in Stäbchen 6 pro cm beträgt.

An den gemäß den Beispielen 1a-b hergestellten erfindungsgemäßen Handschuhen und an dem gemäß den Vergleichsbeispielen V1 und V2 hergestellten Vergleichshandschuhen wird gemäß EN 388 der niedrigste Einzelschnittindex NESI und die Abriebfestigkeit als Tourenzahl TZ bis zur Lochbildung bestimmt. Danach werden die erfindungsgemäß hergestellten Handschuhe in einem Heißluftofen bei einer Schrumpftemperatur Tₛ = 130 °C in einer Schrumpfzeit tₛ = 120 Sekunden geschrumpft und erneut NESI und TZ gemessen.

Die Ergebnisse sind in der folgenden Tabelle zusammengefasst. Dabei bedeuten A/B das Gewichtsverhältnis von p-Aramidstapelfasern:Polyacrylnitrilstapelfasern im erfindungsgemäßen Stapelfasergam, gg den Nadelabstand der Strickmaschine, NESI ungeschrumpft bzw. geschrumpft den niedrigsten Einzelschnittindex, d.h. die Schnittfestigkeit vor bzw. nach dem Schrumpfen und TZ ungeschrumpft bzw. geschrumpft die als Tourenzahl bis zur Lochbildung angegebene Abriebfestigkeit vor bzw. nach dem Schrumpfen.

| Beispiele | A:B | gg | NESI ungeschrumpft | NESI geschrumpft | TZ ungeshrumpft | TZ geshrumpft |
|---|---|---|---|---|---|---|
| 1a | 30:70 | 7 | 2,8 | 5,7 | 406 | 904 |
| 1b | 30:70 | 13 | 2,5 | 1,8 | 96 | 202 |
| V1 | 100:0 | 7 | 6,4 | - | 500 | - |
| V2 | 100:0 | 13 | 2,7 | - | 200 | - |

Der Vergleich von Beispiel 1 a mit Vergleichsbeispiel V1 zeigt, dass der erfindungsgemäße Handschuh, der mit dem erfindungsgemäßen Stapelfasergarn hergestellt und geschrumpft wurde, eine nur um 11 % niedrigere Schnittfestigkeit und eine um 81 % höhere Abriebfestigkeit aufweist als der Vergleichshandschuh, obwohl im Stapelfasergarn des erfindungsgemäßen Handschuhs 70 % der p-Aramidstapelfasern durch Polyacrylnitrilstapelfasern ersetzt wurden.

Der Vergleich von Beispiel 1 b mit Vergleichsbeispiel V2 zeigt, dass der erfindungsgemäße Handschuh, der mit dem erfindungsgemäßen Stapelfasergarn hergestellt und geschrumpft wurde, zwar eine um 33 % niedrigere Schnittfestigkeit jedoch eine praktisch gleiche Abriebfestigkeit aufweist wie der Vergleichshandschuh, obwohl im Stapelfasergarn des erfindungsgemäßen Handschuhs 70 % der p-Aramidstapelfasern durch Polyacrylnitrilstapelfasern ersetzt wurden.

## Patentansprüche

1. Verfahren zur Herstellung eines textilen Artikels unter Verwendung eines Stapelfasergarns umfassend mindestens einen Zwirn, wobei der Zwirn eine Mischung aus ersten Stapelfasern und zweiten Stapelfasern umfasst, wobei die ersten Stapelfasern aus hochfesten Filamenten hergestellt sind, die eine Reißfestigkeit von mindestens 80 cN/tex aufweisen, die zweiten Stapelfasern einen Schrumpf im Bereich von 5 % bis 50 % aufweisen,
wobei das Verfahren eine Schrumpfung umfasst, und die Schrumpfung
- entweder am Stapelfasergarn durchgeführt wird, wonach aus dem geschrumpften Stapelfasergarn der Artikel hergestellt wird,
- oder an dem das ungeschrumpfte Stapelfasergarn enthaltenden Artikel durchgeführt wird, **dadurch gekennzeichnet, dass** das Gewichtsverhältnis der ersten Stapelfasern zu den zweiten Stapelfasern in dem mindestens einen Zwirn A : B beträgt, und A : B im Bereich von 5 : 95 bis 45 : 55 liegt.

2. Verfahren gemäß Anspruch 1, **dadurch gekennzeichnet, dass** die ersten Stapelfasern aus hochfesten Filamenten hergestellt sind, die eine Reißfestigkeit von mindestens 120 cN/tex aufweisen.

3. Verfahren gemäß Anspruch 1 oder 2, **dadurch gekennzeichnet, dass** die ersten Stapelfasern ausgewählt sind aus mindestens einer der Gruppen umfassend Aramidstapelfasern, Polybenzoxazolstapelfasern und Polybenzothiazolstapetfasern.

4. Verfahren gemäß einem oder mehreren der Ansprüche 1 bis 3, **dadurch gekennzeichnet, dass** die ersten Stapelfasern einen Titer im Bereich von 0,1 dtex bis 10 dtex aufweisen.

5. Verfahren gemäß einem oder mehreren der Ansprüche 1 bis 4, **dadurch gekennzeichnet, dass** die zweiten Stapelfasern einen Schrumpf im Bereich von 7 % bis 40 % aufweisen.

6. Verfahren gemäß einem oder mehreren der Ansprüche 1 bis 5, **dadurch gekennzeichnet, dass** die zweiten Stapelfasern thermoplastische Stapelfasern sind.

7. Verfahren gemäß Anspruch 6, **dadurch gekennzeichnet, dass** die thermoplastischen Stapelfasern ausgewählt sind aus mindestens einer der Gruppen umfassend Polyacrylnitrilstapelfasern und Polyetheretherketonstapelfasern.

8. Verfahren gemäß einem oder mehreren der Ansprüche 4 bis 7, **dadurch gekennzeichnet, dass** die zweiten Stapelfasern einen Titer im Bereich von 0,1 dtex bis 20 dtex aufweisen.

9. Verfahren gemäß einem oder mehreren der Ansprüche 1 bis 8, **dadurch gekennzeichnet, dass** das Stapelfasergarn zwei oder drei oder vier Zwirne umfasst.

10. Verfahren gemäß Anspruch 9, **dadurch gekennzeichnet, dass** jeder der Zwirne einen Titer im Bereich von 100 dtex bis 10000 dtex hat.

11. Verfahren gemäß einem oder mehreren der Ansprüche 1 bis 10, **dadurch gekennzeichnet, dass** das Gewichtsverhältnis der ersten Stapelfasern :
zweiten Stapelfasern A : B im Bereich von 10 : 90 bis 40 : 60 liegt.

12. Verfahren gemäß einem oder mehreren der Ansprüche 1 bis 11, **dadurch gekennzeichnet, dass** die Schrumpfung bei einer Schrumpftemperatur Tₛ im Bereich von 100 °C bis 150 °C durchgeführt wird.

13. Verfahren gemäß einem oder mehreren der Ansprüche 1 bis 12, **dadurch gekennzeichnet, dass** die Schrumpfung während einer Schrumpfzeit tₛ von 20 Sekunden bis 700 Sekunden durchgeführt wird.

14. Verfahren gemäß einem oder mehreren der Ansprüche 1 bis 13, **dadurch gekennzeichnet, dass** die Verwendung durch Stricken, Wirken, Flechten oder Weben erfolgt.

15. Verfahren gemäß Anspruch 14, **dadurch gekennzeichnet, dass** das Stricken mit einem Nadelabstand von 7 gg bis 18 gg und einer Maschendichte in Reihe im Bereich von 3 pro cm bis 12 pro cm und in Stäbchen im Bereich von 3 pro cm bis 12 pro cm geschieht.

16. Textiler Artikel hergestellt nach dem Verfahren gemäß einem oder mehreren der Ansprüche 1 bis 15.

17. Textiler Artikel gemäß Anspruch 16, **dadurch gekennzeichnet, dass** der Artikel ein Handschuh, eine Schürze, eine Hose, eine Jacke, eine Manschette, ein Schlauch, eine Schlauchumhüllung oder ein vandalismusresistenter Artikel ist.

## Claims

1. Method for producing a textile article by the use of a staple fiber yarn comprising at least one twisted thread, wherein the twisted thread comprises a mixture of first staple fibers and second staple fibers, wherein the first staple fibers are produced from high strength filaments that have a breaking tenacity of at least 80 cN/tex, the second staple fibers have a shrinkage in the range from 5% to 50%,
wherein the method comprises shrinkage, and the shrinkage is implemented
- either on the staple fiber yarn, after which the article is produced from the shrunken staple fiber yarn,
- or on the article containing the non-shrunken staple fiber yarn, **characterized in that** the weight ratio of the first staple fibers to the second staple fibers in the at least one twisted thread is A:B, and A:B lies in the range from 5:95 to 45:55.

2. Method according to Claim 1, **characterized in that** the first staple fibers are produced from high strength filaments that have a breaking tenacity of at least 120 cN/tex.

3. Method according to Claim 1 or 2, **characterized in that** the first staple fibers are selected from at least one of the groups comprising aramid staple fibers, polybenzoxazole staple fibers, and polybenzothiazole staple fibers.

4. Method according to one or more of Claims 1 to 3, **characterized in that** the first staple fibers have a linear density in the range from 0.1 dtex to 10 dtex.

5. Method according to one or more of Claims 1 to 4, **characterized in that** the second staple fibers have a shrinkage in the range from 7% to 40%.

6. Method according to one or more of Claims 1 to 5, **characterized in that** the second staple fibers are thermoplastic staple fibers.

7. Method according to Claim 6, **characterized in that** the thermoplastic staple fibers are selected from at least one of the groups comprising polyacrylonitrile staple fibers and polyether ether ketone staple fibers.

8. Method according to one or more of Claims 4 to 7, **characterized in that** the second staple fibers have a linear density in the range from 0.1 dtex to 20 dtex.

9. Method according to one or more of Claims 1 to 8, **characterized in that** the staple fiber yarn comprises two or three or four twisted threads.

10. Method according to Claim 9, **characterized in that** each of the twisted threads has a linear density in the range from 100 dtex to 10,000 dtex.

11. Method according to one or more of Claims 1 to 10, **characterized in that** the weight ratio A:B of first staple fibers:second staple fibers lies in the range from 10:90 to 40:60.

12. Method according to one or more of Claims 1 to 11, **characterized in that** the shrinkage is implemented at a shrinkage temperature Tₛ in the range from 100ºC to 150ºC.

13. Method according to one or more of Claims 1 to 12, **characterized in that** the shrinkage is implemented for a shrinkage time tₛ of 20 seconds to 700 seconds.

14. Method according to one or more of Claims 1 to 13, **characterized in that** the use occurs by knitting, crocheting, plaiting, or weaving.

15. Method according to Claim 14, **characterized in that** the knitting occurs using a needle gauge of 7 gg to 18 gg and a mesh density in the range from 3 per cm to 12 per cm in the courses and in the range from 3 per cm to 12 per cm in the wales.

16. Textile article produced according to the method according to one or more of Claims 1 to 15.

17. Textile article according to Claim 16, **characterized in that** the article is a glove, an apron, a pair of pants, a jacket, a sleeve, a hose, a hose jacket, or a vandalism-resistant article.

## Revendications

1. Procédé de fabrication d'un article textile, avec utilisation d'un fil de fibres coupées comportant au moins un fil retors, le fil retors comprenant un mélange de premières fibres coupées et de deuxièmes fibres coupées, les premières fibres coupées étant fabriquées à partir de filaments très résistants qui présentent une résistance à la rupture d'au moins 80 cN/tex, les deuxièmes fibres coupées présentant une rétraction se situant dans la plage de 5 % à 50 %,
le procédé comportant une opération de rétraction et la rétraction
- soit étant exécutée sur le fil de fibres coupées, après quoi l'article est fabriqué à partir du fil de fibres coupées rétractées,
- soit étant exécutée sur l'article renfermant le fil de fibres coupées non rétractées, **caractérisé en ce que** le rapport de poids entre les premières fibres coupées et les deuxièmes fibres coupées dans le fil retors A au moins unique est de A/B, et A/B se situant dans la plage comprise entre 5/95 et 45/55.

2. Procédé selon la revendication 1 **caractérisé en ce que** les premières fibres coupées sont fabriquées à partir de filaments très résistants qui présentent une résistance à la rupture d'au moins 120 cN/tex.

3. Procédé selon la revendication 1 ou 2 **caractérisé en ce que** les premières fibres coupées sont choisies dans au moins un des groupes comprenant les fibres coupées d'aramide, les fibres coupées de polybenzoazol et les fibres coupées de polybenzothioazol.

4. Procédé selon une ou plusieurs des revendications 1 à 3, **caractérisé en ce que** les premières fibres coupées ont un titre se situant dans la plage comprise entre 0,1 dtex et 10 dtex.

5. Procédé selon une ou plusieurs des revendications 1 à 4, **caractérisé en ce que** les deuxièmes fibres coupées présentent une rétraction qui se situe dans la plage comprise entre 7 % et 40 %.

6. Procédé selon une ou plusieurs des revendications 1 à 5, **caractérisé en ce que** les deuxièmes fibres coupées sont des fibres coupées thermoplastiques.

7. Procédé selon la revendication 6 **caractérisé en ce que** les fibres coupées thermoplastiques sont choisies dans au moins un des groupes comprenant les fibres coupées de polyacrylonitrile et les fibres coupées de polyétheréthercétone.

8. Procédé selon une ou plusieurs des revendications 4 à 7, **caractérisé en ce que** les deuxièmes fibres coupées ont un titre qui se situe dans la plage comprise entre 0,1 dtex et 20 dtex.

9. Procédé selon une ou plusieurs des revendications 1 à 8, **caractérisé en ce que** le fil de fibres coupées présente deux, trois, ou quatre fils retors.

10. Procédé selon la revendication 9 **caractérisé en ce que** chacun des fils retors a un titre se situant dans la plage comprise entre 100 dtex et 10 000 dtex.

11. Procédé selon une ou plusieurs des revendications 1 à 10, **caractérisé en ce que** le rapport de poids A/B entre les premières fibres coupées et les deuxièmes fibres coupées se situe dans la plage comprise entre 10/90 et 40/60.

12. Procédé selon une ou plusieurs des revendications 1 à 11, **caractérisé en ce que** la rétraction est exécutée à une température de rétraction ts qui se situe dans la plage comprise entre 100°C et 150°C.

13. Procédé selon une ou plusieurs des revendications 1 à 12, **caractérisé en ce que** la rétraction est exécutée pendant un temps de rétraction ts compris entre 20 secondes et 700 secondes.

14. Procédé selon une ou plusieurs des revendications 1 à 13, **caractérisé en ce que** l'on utilise une technique de tricotage à mailles cueillies ou à mailles jetées, une technique de tressage ou une technique de tissage.

15. Procédé selon la revendication 14 **caractérisé en ce que** le tricotage est effectué avec un écart d'aiguilles compris entre 7 gg et 18 gg et une densité de mailles dans le sens des rangées se situant dans la plage comprise entre 3 par cm et 12 par cm et avec une densité de mailles dans le sens des colonnes se situant dans la plage comprise entre 3 par cm et 12 par cm.

16. Article textile fabriqué selon le procédé d'une ou de plusieurs des revendications 1 à 15.

17. Article textile selon la revendication 16 **caractérisé en ce que** l'article est un gant, un tablier, un pantalon, une veste, une manchette, un tube, une enveloppe de tube ou un article résistant au vandalisme.
